# EUROPÄISCHE PATENTSCHRIFT

(11) **EP 0 953 072 B1**
(45) Veröffentlichungstag und Bekanntmachung des Hinweises auf die Patenterteilung: **19.06.2002**
(21) Anmeldenummer: 98900067.4
(22) Anmeldetag: 12.01.1998
(51) Int. Cl.: D02G 3/44, D03D 1/02

(54) **TECHNISCHE GEWEBE FÜR AIRBAGS**
TECHNICAL FABRICS FOR AIRBAGS
TISSUS TECHNIQUES POUR AIRBAGS

(30) Priorität: 20.01.1997 CH 9897
(43) Veröffentlichungstag der Anmeldung: 03.11.1999
(73) Patentinhaber: Rhodia Industrial Yarns AG, 6021 Emmenbrücke (CH)
(72) Erfinder: LALONDE, Rémi, CH-6020 Emmenbrücke (CH); HURSCHLER, Franz, CH-6023 Rothenburg (CH)
(74) Vertreter: Herrmann, Peter Johannes, Dr.
(86) Internationale Anmeldenummer: CH9800009
(87) Internationale Veröffentlichungsnummer: WO9831854

(56) Entgegenhaltungen:
- EP-A- 0 501 295
- EP-A- 0 635 591
- DE-U- 8 710 538
- FR-A- 1 581 284
- US-A- 5 188 892
- PATENT ABSTRACTS OF JAPAN vol. 96, no. 12, 26.Dezember 1996 & JP 08 199449 A (TORAY IND INC), 6.August 1996,

## Beschreibung

Die vorliegende Erfindung betrifft Gewebe, für Airbags, bestehend aus einem Filamentgarn enthaltend grobe und feine thermoplastische Filamente mit einem Gesamttiter zwischen 30 und 1000 dtex sowie ein Verfahren zur Herstellung des Filamentgarns.

Zur Herstellung von von Airbaggeweben, werden Filamentgarne aus Polyamiden oder Polyestern mit einem Gesamttiter zwischen etwa 50-750 denier (56-830 dtex) verwendet (JP-A-01-104848). Solche Garne können auch aus Mischungen verschiedener Rohstoffe bestehen. Zur Erniedrigung der Luftdurchlässigkeit wurden verschiedene Wege beschritten. So besteht ein Weg in der Beschichtung der Gewebe mit einem Elastomeren. Solche Gewebe sind in der Regel steif, schwer und aufwendig herzustellen. Wegen der hohen Herstellungskosten, der verminderten Faltbarkeit und der begrenzten RecyclingFähigkeit hat sich diese Lösung als wenig geeignet erwiesen. Ein weiterer Weg wurde in der Herstellung von unbeschichteten Geweben in einer dichteren Webart und/oder adaptierten Ausrüstverfahren vorgeschlagen. Bezüglich Faltbarkeit und Gewicht waren diese Gewebe aber nicht befriedigend. Die Luftdurchlässigkeit lässt sich auch durch Kalandrieren der Gewebe verbessern, jedoch mit dem Nachteil zusätzlicher Verfahrensschritte und Beeinträchtigung der mechanischen Eigenschaften wie Festigkeit und Weiterreiss-festigkeit in Kett- und Schussrichtung.

Die Herstellung eines Mischtitergarns mit einem Gesamttiter von 50 bis 800 dtex ist auch aus der EP-A-0 022 065 bekannt. Das mittels einer Spinndüse mit unterschiedlichen Bohrungen für grobe und feine Filamente hergestellte Garn ist falschdralltexturiert und soll einen sogenannten Spun-like Effekt aufweisen. Es ist für lockere textile Anwendungen vorgesehen. Es besteht aus einer Kernfilamentgruppe mit einem gröberen Titer und einer Hüllfilamentgruppe mit einem feineren Titer, die um die Kerngruppe herumgelegt ist sowie höchstens zwei weiteren Filamenten mit einem Einzeltiter zwischen 4.0 und 10 dtex. Das Spun-like Garn ist zur Herstellung von Geweben mit geringer Luftdurchlässigkeit und guter Weiterreissfestigkeit nicht geeignet.

Nach der EP-A-0 501 295 ist ein Gewebe für Airbags aus homogenen Polyamidfilamenten bekannt, dessen Fäden einen Gesamttiter zwischen 200 und 600 dtex mit einem Fibrillentiter von maximal 4.8 dtex aufweist. Allerdings wird dieser Titer als bereits zu hoch angesehen, wobei zwar die Festigkeit erzielt würde, aber die erhaltene hohe Steifigkeit zu einer schlechten Faltbarkeit führt.

Eine Optimierung zu tieferer Luftdurchlässigkeit einerseits, guter Faltbarkeit und tiefem Gewicht andererseits ist bisher nur bedingt gelungen, da eine hohe Reisskraft und insbesondere eine für Airbags hohe Weiterreissfestigkeit nicht gewährleistet ist. Insbesondere leichtere Gewebekonstruktionen weisen einen besonders hohen Verlust an Weiterreisskraft auf.

Aufgabe der Erfindung ist es, ein Gewebe zur Verfügung zu stellen, das eine geringe Luftdurchlässigkeit aufweist, leicht und geschmeidig ist und dennoch eine verbesserte Reisskraft, insbesondere eine verbesserte Weiterreissfestigkeit, aufweist.

Eine weitere Aufgabe besteht darin ein Verfahren zur Herstellung des Filamentgarns zur Verfügung zu stellen.

Diese Aufgabe wird erfindungsgemäss dadurch gelöst, dass die groben Filamente des Filamentgarns einen Einzeltiter von 5 bis 14 dtex, insbesondere von 5,5 bis 8 dtex, vorzugsweise 6 bis 8 dtex und die feinen Filamente einen Einzeltiter von 1,5 bis 5 dtex, insbesondere 2,5 bis 4 dtex, bevorzugt 3 bis 4 dtex aufweisen.

Es wurde überraschend gefunden, dass ein Mischtitergarn mit einem Gesamttiter zwischen 30 und 1000 dtex, bevorzugt zwischen 200 und 950 dtex, d.h., ein Garn, bestehend aus einer Mischung von feineren und gröberen Einzelfilamenten, besonders für den technischen Einsatz für Airbaggewebe bezüglich der Merkmalkombination von Luftdurchlässigkeit und damit Filtrationsfähigkeit, Weichheit und Faltbarkeit besonders geeignet ist.

Dabei tragen die groben Filamente zur Verbesserung der Reisskraft und damit der Weiterreissfestigkeit bei. Die feinen Filamente garantieren eine gute Faltbarkeit und damit eine tiefere Biegesteifigkeit und damit eine bessere Weichheit und Geschmeidigkeit. Diese Vorteile, insbesondere die Weichheit und die Geschmeidigkeit ergeben sowohl bei unbeschichteten als auch bei beschichteten Geweben eine bessere Faltbarkeit. Die Mischung von groben und feinen Filamenten trägt zu einer tieferen Luftdürchlässigkeit durch die Anordnung der Einzelfilamente im Gewebe bei. Bei leichteren Geweben wird gleichzeitig eine bessere Nahtfestigkeit erreicht, dank der blockierenden Wirkung der Einzelfilamente bzw. der Garnstrukturen, wie trilobalen oder anderen multilobalen Gestaltungen. Dank dem hohen Deckungsvermögen der feinen Einzelfilamente kann mit geringeren Fadenzahlen im Gewebe gearbeitet werden bei gleichbleibend hoher Reisskraft/Weiterreisskraft.

Es hat sich als besonders zweckmässig erwiesen, die groben Filamente und die feinen Filamente des Garns in einem Verhältnis von 1:1 bis 1:5 möglichst gleichmässig vermischt zu verwenden. Bei einem Verhältnis von weniger als 1:1 sind zu wenig feine Filamente vorhanden, und das Gewebe ist zu luftdurchlässig, zu steif und lässt sich nicht gut falten. Bei einem Verhältnis über 1:5 sind zu wenig grobe Filamente vorhanden, das Gewebe ist zwar geschmeidig, aber die Weiterreissfestigkeit ist ungenügend.

Es ist zweckmässig diese Garne aus einem Polyamid, einem Polyester oder Polypropylen oder deren Copolymeren herzustellen.

Es ist weiter zweckmässig, die verwendeten Multifilamente zu verwirbeln, wobei eine Luftverwirbelung mit 25-40 Knoten pro Meter, am besten geeignet ist.

Die Herstellung des Mischgarns erfolgt durch Schmelzspinnen durch Spinndüsen, bei denen die Bohrungen für die groben Filamente und für die feinen Filamente alternierend angeordnet sind. Das hat den Vorteil, dass eine Vermischung der groben mit den feinen Filamenten bereits vor der Verwirbelung stattfindet. In der Regel wird ein einheitliches Polymer verwendet.

Das erfindungsgemässe Garn soll anhand einer Zeichnung näher erläutert werden. Es zeigen:
- Fig. 1: ein Filamentgarn nach dem Stand der Technik,
- Fig. 2: das erfindungsgemässe Mischgarn,
- Fig. 3: eine Variante des erfindungsgemässens Mischgarns.
- Fig. 4: eine Spinndüse zur Herstellung des erfindungsgemässen Garns,
- Fig. 5: eine Variante einer Spinndüse

In Fig. 1 ist mit dem Bezugszeichen 1 ein Filament eines Filamentbündels im Querschnitt gezeigt. Die einzelnen Filamente 1 weisen einen gleichen runden Durchmesser auf.

In Fig. 2 ist ein Bündel aus groben Filamenten 1' und feinen Filamenten 2 gezeigt. Die Filamente 1', 2 liegen über die ganze Querschnittsfläche verteilt.

In Fig. 3 ist ein Bündel ebenfalls aus groben Filamenten 3 und feinen Filamenten 2' gezeigt. Die groben Filamente können trilobal oder multilobal ausgebildet sein.

In Fig. 4 ist die Aufsicht auf die Austrittsseite einer Spinndüsenplatte 10 gezeigt. Mit 11 und 11' ist eine Bohrung für grobe Filamente; mit 12 und 12' ist je eine Bohrung für feine Filamente bezeichnet. Die Bezeichnung 11 bezw. 12 steht für eine Reihe oder ein ganzes Bündel oder eine Gruppe von gleichartigen Bohrungen. Wesentlich ist die Alternierung, wodurch eine gute Durchmischung der groben und feinen Filamente im Garn erzielt wird.

In Fig. 5 wird eine Variante der Anordnung der Bohrungen mit einer rechten Seite einer Spinndüsenplatte 100 und einer linken Seite der Spinndüsenplatte 100', zum beispielsweise Zweiendspinnen, nach Fig. 4 gezeigt. Eine Bohrung 111 bzw. 111' steht für je eine Gruppe von gleichartigen Bohrungen für grobe Filamente. Eine Bohrung 122 bzw. 122' steht für eine Gruppe von gleichartigen Bohrungen für feine Filamente.

Die Erfindung soll anhand eines Beispiels (Nr. 3) und zwei Vergleichsbeispielen (Nr. 1 und Nr. 2) weiter erläutert werden. Die Spinn- und Streckbedingungen waren bei allen Beispielen die gleichen. Die Ergebnisse sind in Tabelle 1 zusammengefasst.

Es wurden 3 Gewebe ebenfalls unter gleichen Bedingungen hergestellt:

Das Weben in Leinwandbindung wurde auf einer Greifer-Webmaschine, mit einer Kettfaden-Dichte von 18 f/cm und einer Schussfaden-Dichte von 17,5 f/cm durchgeführt. Daran schloss sich eine Behandlung in einer Kammer mit gesättigtem Wasserdampf bei Temperaturen über 100°C an. Die Trocknung / Fixierung der Gewebe erfolgte auf einem Spannrahmen.

**Tabelle 1**

| | 1 | | 2 | | 3 | |
|---|---|---|---|---|---|---|
| Garntiter (dtex) | 470 | | 470 | | 470 | |
| Filamentzahl | 68 | | 136 | | 102 | |
| Filament-Titer (dtex) | 6,9 | | 3,5 | | gemischt 3,5&6,9 | |
| Verwirbelung kn/m | 30 | | 30 | | 30 | |
| Bindung | Leinwand | | Leinwand | | Leinwand | |

| | Kette | Schuss | Kette | Schuss | Kette | Schuss |
|---|---|---|---|---|---|---|
| Dichte (f/cm) | 20 | 20 | 20 | 20 | 20 | 20 |
| Reisskraft (N/5cm) | 3120 | 3190 | 3010 | 3050 | 3100 | 3100 |
| Bruchdehnung (%) | 40 | 33 | 38 | 30 | 38 | 31 |
| Weiterreisskraft (N) | 154 | 157 | 124 | 132 | 150 | 152 |
| Biegesteifigkeit (mN) | 47,3 | 54,7 | 42,7 | 49,5 | 43,2 | 50,1 |
| Luftdurchl. (l/dm²/mn) | 16,8 | | 5,5 | | 6,0 | |
| Gewicht | 215 | | 218 | | 210 | |

Es ist überraschend, dass Reisskraft und Weiterreisskraft des erfindungsgemässen Gewebes wesentlich höher sind als diejenigen des Vergleichsbeispiels 2, bei vergleichbarer Luftdurchlässigkeit und geringerem Gewicht.

| Messmethoden: | |
|---|---|
| Fadendichte : | DIN 53 853 |
| Reisskraft : | DIN 53 857 |
| Bruchdehnung: | DIN 53 857 |
| Weiterreisskraft: | DIN 53 859 |
| Luftdurchlässigkeit: | DIN 53 887 |
| Gewicht | DIN 53 854 |
| Biegesteifigkeit | DIN 53 121 |

Die erfindungsgemässen Gewebe, unbeschichtet oder beschichtet eignen sich bevorzugt zum Einsatz für Airbags. Sie können aber auch als Gewebe für Filter, Segel, Fallschirme und Gleitschirme zur Verwendung gelangen.

## Patentansprüche

1. Gewebe für Airbags, bestehend aus einem Filamentgarn, enthaltend grobe und feine thermoplastischen Filamente mit einem Gesamttiter zwischen 30 und 1000 dtex, **dadurch gekennzeichnet, dass** die groben Filamente des Filamentgarns einen Einzeltiter von 5 bis 14 dtex und die feinen Filamente einen Einzeltiter von 1,5 bis 5 dtex, aufweisen.

2. Gewebe nach Anspruch 1, **dadurch gekennzeichnet, dass** die groben Filamente und die feinen Filamente des Garns in einem Verhältnis von 1 : 1 bis 1 :5 vermischt sind.

3. Gewebe nach Anspruch 1, **dadurch gekennzeichnet, dass** die Filamente aus einem Polyamid, einem Polyester oder Polypropylen bestehen.

4. Gewebe nach Anspruch 1, **dadurch gekennzeichnet, dass** die Multifilamente mit 5-40 Knoten pro Meter luft verwirbelt sind.

5. Verfahren zur Herstellung des Filamentgarns für die Gewebe nach den Ansprüchen 1-4, **dadurch gekennzeichnet, dass** Spinndüsen verwendet werden, bei denen die Bohrungen (11) für die groben Filamente und die Bohrungen (12) für die feinen Filamente alternierend angeordnet sind.

## Claims

1. Woven for airbags, consisting of a filament yarn comprising coarse and fine thermoplastic filaments and having a yarn linear density between 30 and 1000 dtex, **characterized in that** the coarse filaments of the filament yarn have a filament linear density of 5 to 14 dtex and the fine filaments have a filament linear density of 1.5 to 5 dtex.

2. Woven according to Claim 1, **characterized in that** the coarse filaments and the fine filaments of the yarn are mixed in a ratio of 1:1 to 1:5.

3. Woven according to Claim 1, **characterized in that** the filaments consist of a polyamide, a polyester or polypropylene.

4. Woven according to Claim 1, **characterized in that** the multifilaments have been air entangled with 5-40 nodes per meter.

5. Process for producing the filament yarn for the wovens of Claims 1-4, **characterized in that** spinnerets are used in which the holes (11) for the coarse filaments and the holes (12) for the fine filaments are disposed in an alternating arrangement.

## Revendications

1. Tissus pour airbag réalisés à partir d'un fil filamentaire contenant à la fois de fins et de gros filaments thermoplastiques et ayant un titre global compris entre 30 et 1000 dtex, **caractérisés en ce que** les gros filaments du fil filamentaire possèdent un titre unitaire de 5 à 14 dtex et les fins filaments un titre unitaire de 1,5 à 5 dtex.

2. Tissus selon la revendication 1, **caractérisés en ce que** les gros filaments et les fins filaments du fil sont mélangés dans un rapport de 1:1 à 1:5.

3. Tissus selon la revendication 1, **caractérisés en ce que** les filaments se composent d'un polyamide, d'un polyester ou d'un polypropylène.

4. Tissus selon la revendication 1, **caractérisés en ce que** les multifilaments sont entremêlés par jet d'air à hauteur de 5-40 noeuds par mètre.

5. Procédé pour la fabrication du fil filamentaire pour les tissus conformément aux revendications 1-4, **caractérisé par** l'utilisation de filières pour lesquelles les perçages (11) pour les gros filaments sont positionnés en alternance avec les perçages (12) pour les fins filaments.
